# FASCICULE DE BREVET EUROPEEN

(11) **EP 4 073 212 B1**
(45) Date de publication et mention de la délivrance du brevet: **27.11.2024**
(21) Numéro de dépôt: 20824535.7
(22) Date de dépôt: 11.12.2020
(51) Int. Cl.: C10M 161/00, C10N 20/04, C10N 30/06, C10N 40/25

(54) **COMPOSITION LUBRIFIANTE POUR LIMITER LE FROTTEMENT**
SCHMIERMITTELZUSAMMENSETZUNG ZUR REIBUNGSBEGRENZUNG
LUBRICANT COMPOSITION FOR LIMITING FRICTION

(30) Priorité: 13.12.2019 FR 1914410
(43) Date de publication de la demande: 19.10.2022
(73) Titulaire: TotalEnergies OneTech, 92400 Courbevoie (FR)
(72) Inventeur: DEBORD, Mickael, 69230 SAINT GENIS LAVAL (FR); CHARRIN, Catherine, 69510 MESSIMY (FR)
(74) Mandataire: Lavoix
(86) Numéro de dépôt international: PCT/EP2020/085748
(87) Numéro de publication internationale: WO 2021/116401

(56) Documents cités:
- WO-A1-2011/116049
- WO-A1-2014/001521
- WO-A1-2015/065801
- US-B2- 9 321 979

## Description

La présente demande concerne de nouvelles compositions lubrifiantes, notamment pour réduire le frottement entre des pièces mécaniques, de préférence entre deux pièces d'un moteur, tel qu'un moteur de véhicule. Par exemple, les compositions lubrifiantes selon l'invention peuvent être utilisées pour lubrifier un moteur à combustion interne, notamment un moteur de véhicule, en particulier de véhicule automobile.

Les lubrifiants ont pour objectif de réduire les phénomènes de friction et d'usure des pièces mécaniques, notamment dans les moteurs de véhicules, et plus particulièrement de véhicules automobiles.

Pour réduire ces phénomènes de friction, il est connu d'incorporer des modificateurs de frottements dans les lubrifiants.

Parmi les modificateurs de frottements, les composés organomolybdène représentent une famille de composés dont les propriétés de réduction des phénomènes de friction ont été largement décrites. Toutefois, il est connu de l'homme du métier que l'utilisation de composés organomolybdène, notamment de composés organomolybdène comprenant un groupement dithiocarbamate, peut provoquer une aggravation des phénomènes d'usure de pièces mécaniques. D'autres solutions ont alors été proposées pour réduire les frottements entre deux pièces mécaniques.

Parmi ces autres solutions, des modificateurs de frottement organique polymérique sont actuellement parfois utilisés. Le document WO2015/065801 décrit des compositions lubrifiantes comprenant des modificateurs de frottement organique polymériques.

Le document WO2011/116049 décrit par exemple un type de modificateur de frottement organique polymérique d'intérêt.

Ce type de modificateur de frottement polymérique permet d'atteindre des coefficients de frottement entre pièces mécaniques qui restent parfois trop élevés pour les applications envisagées.

Il existe donc un intérêt tout particulier dans la fourniture de compositions lubrifiantes permettant de réduire le frottement entre pièces mécaniques.

Un objectif de la présente demande est de fournir des compositions lubrifiantes permettant de réduire le frottement entre des pièces mécaniques.

La présente invention est divulguée dans et par les revendications annexées.

D'autres objectifs encore apparaîtront à la lecture de la description qui suit.

Ces objectifs sont remplis par la présente invention qui fournit une composition lubrifiante comprenant, par rapport au poids total de la composition lubrifiante :
- au moins une huile de base ;
- de 0,005 à 10% en poids d'au moins un modificateur de frottement organique polymérique ; et
- de 0,005 à 10% en poids d'au moins un triester d'acide citrique et d'un monoalcool présentant de 1 à 10 atomes de carbone,
   ledit modificateur de frottement organique polymérique est un composé de formule (I) :

      R¹.[(AO)ₙ.-AO-R²]ₘ (I)
   dans laquelle R¹ est un résidu d'un groupe ayant au moins m atomes d'hydrogène, m étant supérieur à 2, R¹ étant le résidu d'un monosaccharide choisi parmi le glucose, le fructose et le sorbitol;
   AO est un résidu d'oxyde d'alkylène ;
   n est compris entre 0 et 100 ;
   R² est un atome d'hydrogène ou un groupe acyle -C(=O)R³ avec R³ qui est un résidu choisi dans la liste constituée d'un résidu d'acide polyhydroxyalkyl carboxylique, un résidu d'acide polyhydroxyalkenyl carboxylique, d'un résidu d'acide hydroxyalkyl carboxylique, un résidu d'acide hydroxyalkenyl carboxylique, un résidu d'oligomère d'acide hydroxyalkyl carboxylique et un résidu d'oligomère d'acide hydroxyalkenyl carboxylique ; et
   dans laquelle en moyenne au moins deux groupes R² sont des acyles.

Plus particulièrement, les inventeurs ont découvert de manière surprenante que la combinaison d'un modificateur de frottement organique polymérique et d'ur ester préférentiellement choisi parmi les esters de glycérol, les esters d'acide citrique, les esters d'acide tartrique et leur mélange permettait d'améliorer de manière significative le coefficient de frottement entre des pièces mécaniques.

En effet, il a été découvert par les inventeurs que l'ester choisi plus particulièrement parmi les esters de glycérol, les esters d'acide citrique, les esters d'acide tartrique et leur mélange permet de booster de manière surprenante l'effet du modificateur de frottement organique polymérique.

Selon une autre alternative préférée, le modificateur de frottement organique polymérique peut présenter une masse moléculaire moyenne en poids allant de 3 000 à 8 000 Daltons. La masse moléculaire moyenne en poids peut être mesurée par chromatographie d'exclusion stérique.

La demande WO2011/116049 décrit par exemple des modificateurs de frottement organiques polymériques.

Le modificateur de frottement organique polymérique est construit autour d'un groupe central R¹.

Le groupe central R¹ est le résidu d'un composé contenant au moins m atomes d'hydrogène, obtenu après élimination desdits m atomes d'hydrogène.

De préférence, les m atomes d'hydrogène sont des atomes d'hydrogène de groupements choisis parmi des groupements hydroxyles, et sont avantageusement des atomes d'hydrogène de groupements hydroxyles.

De préférence, le groupe central R¹ est le résidu d'un groupe hydrocarbyle substitué, en particulier un composé hydrocarbyle substitué en C3 à C30.

Préférentiellement, le groupe central R¹ est un résidu d'un composé contenant au moins m atomes d'hydrogène, obtenu après élimination de m atomes d'hydrogène, ledit composé étant choisi parmi :
- le glycérol et les polyglycérols, en particulier le diglycérol et le triglycérol, les esters partiels de glycérol et de polyglycérol, les triglycérides contenant au moins deux groupements hydroxyle, par exemple l'huile de ricin;
- les triols, les polyols, par exemple le triméthyloléthane, le triméthylolpropane et le pentaérythritol, les esters partiels de polyols;
- les sucres, en particulier les sucres non réducteurs, par exemple le sorbitol, le mannitol et le lactitol, les dérivés éthérifiés des sucres, par exemple le sorbitane (déshydroéther cyclique du sorbitol), les alkyl acétals partiels de sucres, par exemple le méthyl glucose, les alkyl saccharides, les alkyl polysaccharides, les oligomères et polymères de sucres, par exemple les dextrines, les dérivés de sucres partiellement estérifiés, par exemple les esters d'acides gras, de préférence choisis parmi l'acide laurique, l'acide palmitique, l'acide oléique, l'acide stéarique et l'acide béhénique, les esters de sorbitan, les esters de sorbitol, les esters de saccharose, les aminosaccharides, par exemple les N-alkylglucamines et les N-alkyl-N-alcénoyl glucamides coreespondants;
- les acides polyhydroxy carboxyliques, en particulier l'acide citrique et l'acide tartrique;
- les amines, y compris les amines di- et polyfonctionnelles, en particulier les alkylamines, y compris les alkyl diamines telles que l'éthylène diamine (1 ,2-diaminoéthane);
- les amino-alcools, en particulier les éthanolamines, le 2-aminoéthanol, la diéthanolamine et la triéthanolamine;
- les amides d'acide carboxylique, par exemple l'urée, le malonamide et le succinamide; et
- les acides amido-carboxyliques, par exemple l'acide succinamique.

De préférence, le groupe central R¹ est un résidu d'un composé contenant au moins m atomes d'hydrogène, obtenu après élimination de m atomes d'hydrogène, ledit composé ayant au moins 3, préférentiellement de 4 à 10, en particulier de 5 à 8, avantageusement 6 groupements choisis parmi des groupements amino et des groupements hydroxyles.

De préférence, le groupe central R¹ est un résidu d'un composé comprenant au moins 3, préférentiellement de 4 à 10, en particulier de 5 à 8, avantageusement 6 groupements hydroxyle.

De préférence encore, le groupe central R¹ comprend une chaîne linéaire en C4 à C7, plus préférablement en C6.

Les groupes hydroxyle ou amino sont de préférence directement liés aux atomes de carbone de la chaîne linéaire du groupe central R¹.

Avantageusement, le groupe central R¹ est un résidu d'un composé choisi parmi le tétratol à chaîne ouverte, le pentitol à chaîne ouverte, l'hexitol à chaîne ouverte et l'heptitol à chaîne ouverte, ou d'un composé anhydro dérivé d'un composé choisi parmi le tétratol, le pentitol, l'hexitol et l'heptitol, par exemple un groupe cycloéther anhydro dérivé d'un composé choisi parmi le tétratol, le pentitol, l'hexitolet l'heptitol.

Dans un mode de réalisation particulièrement préféré, le groupe central R¹ est un résidu d'un sucre, plus préférablement d'un monosaccharide, de préférence choisi parmi le glucose, le fructose et le sorbitol, d'un disaccharide, de préférence choisi parmi le maltose, le palitose, le lactitol et le lactose, ou d'un oligosaccharide de degré de polymérisation supérieur à 2.

Selon l'invention, le groupe central R¹ est le résidu d'un monosaccharide, choisi parmi le glucose, de fructose et de sorbitol, et en particulier un résidu de sorbitol.

Le groupe central R¹ est de préférence sous une forme en chaîne ouverte. Cependant, le groupe central R¹ peut aussi comprendre une fonction éther cyclique interne lorsque la voie de synthèse du groupe central R¹ l'expose à des températures relativement élevées ou à d'autres conditions qui favorisent une telle cyclisation.

L'indice m est une mesure de la fonctionnalité du groupe central R^{1.}

L'indice m est de préférence supérieur 3, de préférence supérieur ou égal à 4 et inférieur ou égal à 10, en particulier supérieur ou égal à 5 et inférieur ou égal à 8, avantageusement supérieur ou égal à 5 et inférieur ou égal à 6.

L'indice m peut être un nombre entier ou décimal.

Les groupements R² sont les groupes terminaux des chaînes d'oxyde de (poly)alkylène du modificateur de frottement organique polymérique de formule (I).

R² est un atome d'hydrogène ou un groupe acyle -C(=O)R³ avec R³ qui est un résidu d'un acide polyhydroxyalkyl carboxylique, un résidu d'un acide polyhydroxyalkenyl carboxylique, un résidu d'un acide hydroxyalkyl carboxylique, un résidu d'un acide hydroxyalkenyl carboxylique, un résidu d'oligomère d'acide hydroxyalkyl carboxylique et/ou un résidu d'oligomère d'acide polyhydroxyalkenyl carboxylique.

L'acide hydroxyalkyl carboxylique et l'acide hydroxyalkényl carboxylique répondent à la formule HO-X-COOH, dans laquelle X est un radical aliphatique divalent saturé ou insaturé, de préférence saturé, contenant au moins 8 atomes de carbone et au plus 20 atomes de carbone, typiquement de 11 à 17 atomes de carbone et dans lesquels il y a au moins 4 atomes de carbone entre le groupe hydroxyle et le groupe acide carboxylique.

De préférence, l'acide hydroxyalkyl carboxylique est l'acide 12-hydroxystéarique.

En pratique, les acides hydroxyalkyl carboxyliques sont disponibles dans le commerce sous forme de mélanges de l'acide hydroxylique et de l'acide gras non substitué correspondant. Par exemple, l'acide 12-hydroxystéarique est typiquement fabriqué par hydrogénation d'acides gras de l'huile de ricin comprenant l'acide hydroxyle insaturé en C18 et les acides gras non substitués (acides oléique et linoléique) qui, lors de l'hydrogénation, donnent un mélange d'acide 12-hydroxystéarique et d'acide stéarique.

L'acide 12-hydroxystéarique disponible dans le commerce contient typiquement environ 5 à 8% d'acide stéarique non substitué.

L'acide polyhydroxyalkyl carboxylique et l'acide polyhydroxyalcényl carboxylique sont fabriqués par polymérisation de l'acide hydroxyalkyl carboxylique ou de l'acide hydroxyalcényl carboxylique, respectivement. L'acide hydroxyalkyl carboxylique et l'acide hydroxyalcényl carboxylique sont tels que définis ci-dessus.

La présence de l'acide gras non substitué correspondant dans les acides hydroxyalkyl carboxyliques disponibles dans le commerce joue le rôle d'agent de terminaison et limite donc la longueur de la chaîne du polymère. De préférence, le nombre de motifs monomériques dans l'acide polyhydroxyalkyl carboxylique et dans l'acide polyhydroxyalcényl carboxylique est en moyenne de 2 à 10, préférentiellement de 4 à 8 et avantageusement d'environ 7.

Le poids moléculaire de l'acide polyhydroxyalkyl carboxylique et de l'acide polyhydroxyalcényl carboxylique est typiquement de 600 à 3000 g/mol, en particulier de 900 à 2700 g/mol, plus particulièrement de 1500 à 2400 g/mol et avantageusement environ égal à 2100 g/mol.

L'acide polyhydroxyalkyl carboxylique et l'acide polyhydroxyalcényl carboxylique sont caractérisés par un indice d'acide résiduel inférieur à 50 mg de KOH/g, de préférence compris entre 30 et 35 mg de KOH/g.

Préférentiellement, l'indice d'hydroxyle de l'acide polyhydroxyalkyl carboxylique et de l'acide polyhydroxyalcényl carboxylique est inférieur ou égal à 40 mg de KOH/g, avantageusement compris entre 20 et 30 mg de KOH/g.

L'oligomère d'acide hydroxyalkyl carboxylique et l'oligomère d'acide polyhydroxyalkenyl carboxylique diffère de l'acide polyhydroxyalkyl carboxylique et de l'acide polyhydroxyalcényl carboxylique en ce que la terminaison n'est pas l'acide gras correspondant non substitué. De manière souhaitable, l'oligomère d'acide hydroxyalkyl carboxylique et l'oligomère d'acide polyhydroxyalkenyl carboxylique sont des dimères de l'acide hydroxylalkyl carboxylique, et de l'acide hydroxyalcényl carboxylique, respectivement.

Le résidu d'oxyde d'alkylène AO est un groupe de formule -(CᵣH₂ᵣO), où r est égal à 2, 3 ou 4, de préférence 2 ou 3, c'est-à-dire un résidu d'oxyde d'éthylène (-C₂H₄O-) ou un résidu d'oxyde de propylène (-C₃H₆O-). AO peut représenter différents groupes le long de la chaîne d'oxyde d'alkylène (AO)ₙ.

De préférence, (AO)ₙ est une chaîne homopolymérique de formule (-C₂H₄O-)ₙ, n étant compris entre 1 et 100.

Alternativement, (AO)ₙ est une chaîne homopolymérique de groupe d'oxyde de porpylène de formule (-C₃H₆O-)ₙ, n étant compris entre 1 et 100.

Alternativement encore, (AO)ₙ est une chaîne copolymérique séquencée ou statistique contenant à la fois des résidus d'oxyde d'éthylène (-C₂H₄O-) et des résidus d'oxyde de propylène (-C₃H₆O-). Selon ce mode de réalisation, la proportion molaire d'unités d'oxyde d'éthylène (-C₂H₄O-) dans la chaîne copolymérique est d'au moins 50%, de préférence d'au moins 70%.

Le paramètre n représente le nombre de résidus d'oxyde d'alkylène dans les chaînes d'oxyde de (poly)alkylène (AO)ₙ. De préférence, n est compris entre 2 et 50, de préférentiellement entre 3 et 20, avantageusement entre 5 et 10. Le total des indices n (c'est-à-dire n x m) est compris de préférence entre 10 et 300, préférablement entre 20 et 100, en particulier entre 5 et 70, avantageusement entre 30 et 50. La valeur de l'indice n est une valeur moyenne, qui inclut la variation statistique de la longueur de la chaîne.

Lorsque le nombre de résidus acyle -C(=O)R³ dans le modificateur de frottement organique polymérique de formule (I) est significativement inférieur à m, la distribution de ces groupes dépend de la nature du groupe central R¹.

Lorsque le groupe central R¹ est dérivé du pentaérythritol, l'alcoxylation du pentaérythritol est répartie uniformément sur les quatre sites disponibles permettant d'éliminer un hydrogène, et la distribution des groupes acyle est proche de la distribution aléatoire attendue.

Lorsque le groupe central R¹ est dérivé de composés où les m atomes d'hydrogène ne sont pas équivalents, par exemple le sorbitol, l'alcoxylation donnera des longueurs inégales de chaînes d'oxyde de (poly)alkylène. L'introduction par estérification de résidus acyle -C-(=O)-R³ sur les chaînes d'oxyde de (poly)alkylène les plus courtes peut être relativement difficile à cause des effets stériques importants exercés par les chaînes d'oxyde de (poly)alkylène les plus longues. L'introduction par estérification de résidus acyle -C-(=O)-R³ a dans ce cas alors préférentiellement lieu au niveau des chaînes d'oxyde de (poly)alkylène les plus longues.

Le modificateur de frottement organique polymérique de formule (I) est préparé à partir du composé contenant au moins m atomes d'hydrogène.

La première étape de la préparation du modificateur de frottement organique polymérique de formule (I) est une alcoxylation des groupements contenant les au moins m atomes d'hydrogènes. L'alcoxylation est effectuée par des techniques bien connues de l'homme du métier, par exemple en faisant réagir le composé contenant au moins m atomes d'hydrogène avec les quantités requises d'oxyde d'alkylène, par exemple l'oxyde d'éthylène et/ou l'oxyde de propylène.

La deuxième étape de la préparation du modificateur de frottement organique polymérique de formule (I) consiste à faire réagir l'espèce alkoxylée obtenue à l'issue de la première étape avec un acide polyhydroxyalkyl carboxylique et/ou un acide polyhydroxyalcényl carboxylique et/ou un acide hydroxyalkyl carboxylique et/ou un acide hydroxyalcényl carboxylique dans des conditions d'estérification catalysées standard à des températures allant jusqu'à 250 °C.

La composition lubrifiante selon l'invention comprend de 0,005 à 10% en poids, de préférence de 0,05 à 5% en poids, de préférence de 0,1 à 3% en poids, de préférence encore de 0,2 à 2% en poids, de modificateur(s) de frottement organique(s) polymérique(s) tels que définis dans les revendications annexées, par rapport au poids total de la composition lubrifiante.

La composition lubrifiante selon l'invention comprend de 0,005 à 10% en poids, de préférence de 0,05 à 5% en poids, de préférence de 0,1 à 3% en poids, de préférence encore de 0,2 à 2% en poids, d'au moins un ester tel que définis dans les revendications annexées, par rapport au poids total de la composition lubrifiante.

L'ester mis en oeuvre selon l'invention comprend au moins un triester.

De préférence, l'ester est choisi parmi les esters de glycérol, les esters d'acide citrique et leur mélange.

Selon un mode décrit l'ester de glycérol est un ester du glycérol et d'un acide carboxylique présentant de 1 à 10 atomes de carbone, de préférence de 2 à 8 atomes de carbone. De préférence, l'acide carboxylique est un monoacide carboxylique. Dans une variante l'ester du glycérol est choisi parmi les heptanoates de glycérol et leurs mélanges.

Les acides carboxyliques employés pour préparer l'ester de glycérol sont des acides carboxyliques saturés ou insaturés, linéaires, cycliques ou ramifiés, éventuellement substitués par des groupements hydroxyles et/ou époxydes.

De préférence, l'acide carboxylique utilisé pour préparer l'ester de glycérol est linéaire et saturé et présente une chaîne hydrocarbonée constituée d'atomes de carbone et d'hydrogène. Autrement dit, selon un mode décrit l'acide carboxylique utilisé pour préparer l'ester de glycérol ne comprend pas d'hétéroatomes autres que ceux de la fonction acide.

Dans un mode décrit, l'ester de glycérol est obtenu à partir de matières premières d'origine renouvelable. Les acides carboxyliques utilisables pour former l'ester de glycérol sont par exemple des acides carboxyliques issus d'huiles végétales, corps gras, d'origine animale ou végétale tels que l'acide butyrique, l'acide valérique, l'acide caproïque, l'acide heptylique, l'acide caprylique, l'acide pélargonique, l'acide caprique, l'acide crotonique, l'acide iso-crotonique, l'acide sorbique, l'acide isovalérique, pris seuls ou mélange. Dans un autre mode décrit, l'ester de glycérol est obtenu à partir de matières premières d'origine fossile. On parle alors d'acides carboxyliques synthétiques. On peut aussi utiliser des acides carboxyliques synthétiques tels que l'acide butanoïque, l'acide pentanoïque, l'acide hexanoïque, l'acide heptanoïque, l'acide octanoïque, l'acide nonanoïque, l'acide décanoïque, pris seuls ou mélange.

On peut obtenir les esters de glycérol par des méthodes bien connues de l'homme du métier, par exemple en faisant réagir les acides carboxyliques avec du glycérol. Ces réactions chimiques, bien connues de l'homme du métier, peuvent avoir lieu avec ou sans catalyseur, avec ou sans solvant.

Selon un mode décrit, l'ester du glycérol mis en oeuvre dans la composition lubrifiante est le triheptanoate de glycérol.

Selon un mode décrit, l'ester d'acide tartrique est un ester d'acide tartrique et d'un alcool présentant de 1 à 10 atomes de carbone, de préférence de 2 à 8 atomes de carbone. De préférence, l'alcool utilisé pour préparer l'ester d'acide tartrique est un monoalcool.

Dans un mode décrit, l'ester d'acide tartrique est choisi parmi les triesters d'acide tartrique.

Selon un mode décrit, l'ester d'acide citrique est un ester d'acide citrique et d'un alcool présentant de 1 à 10 atomes de carbone, de préférence de 2 à 8 atomes de carbone. De préférence, l'alcool utilisé pour préparer l'ester d'acide citrique est un monoalcool.

Dans un mode décrit, l'ester d'acide citrique est choisi parmi les triesters d'acide citrique.

Les alcools employés pour préparer l'ester d'acide citrique ou l'ester d'acide tartrique sont des alcools saturés ou insaturés, linéaires, cycliques ou ramifiés, éventuellement substitués par des groupements acides et/ou époxydes.

De préférence, l'alcool utilisé pour préparer l'ester d'acide citrique ou l'ester d'acide tartrique est linéaire et saturé et présente une chaîne hydrocarbonée constituée d'atomes de carbone et d'hydrogène. Autrement dit, selon un mode décrit, l'alcool utilisé pour préparer l'ester d'acide citrique ou l'ester d'acide tartrique ne comprend pas d'hétéroatomes autres que ceux de la fonction hydroxyle.

On peut obtenir les esters d'acide citrique ou les esters d'acide tartrique par des méthodes bien connues de l'homme du métier, par exemple en faisant réagir l'acide citrique ou l'acide tartrique avec un ou plusieurs alcools. Ces réactions chimiques, bien connues de l'homme du métier, peuvent avoir lieu avec ou sans catalyseur, avec ou sans solvant.

Selon un mode de réalisation de l'invention, l'ester d'acide citrique est choisi parmi le triéthylcitrate, le tributylcitrate et leur mélange.

Selon l'invention, l'ester de la composition lubrifiante est
- un triester d'acide citrique et d'un monoalcool présentant de 1 à 10 atomes de carbone, de préférence de 2 à 8 atomes de carbone ; et
- leur mélange.

La composition lubrifiante selon l'invention comprend une ou plusieurs huiles de base, de préférence en une quantité d'au moins 50% en poids, de préférence encore d'au moins 60% en poids, voire d'au moins 70% en poids, par rapport au poids total de la composition lubrifiante.

La ou les huiles de base peuvent être choisies parmi les huiles de base lubrifiantes minérale, synthétique ou naturelle, animale ou végétale, connues de l'Homme du métier.

Les huiles de base utilisées dans les compositions lubrifiantes selon l'invention peuvent être des huiles d'origines minérales ou synthétiques appartenant aux groupes I à V selon les classes définies dans la classification API (ou leurs équivalents selon la classification ATIEL) (tableau 1) ou leurs mélanges.

### [Table 1]

**Tableau 1**

| | Teneur en saturés | Teneur en soufre | Indice de viscosité (VI) |
|---|---|---|---|
| Groupement I Huiles minérales | < 90 % | > 0,03 % | 80 ≤ VI < 120 |
| Groupement II Huiles hydrocraquées | ≥ 90 % | ≤ 0,03 % | 80 ≤ VI < 120 |
| Groupement III Huiles hydrocraquées ou hydro-isomérisées | ≥ 90 % | ≤ 0,03 % | ≥ 120 |
| Groupement IV | Polyalphaoléfines (PAO) | | |
| Groupement V | Esters, PAG et autres bases non incluses dans les groupes I à IV | | |

Les huiles de base minérales selon l'invention incluent tous types d'huiles de base obtenues par distillation atmosphérique et sous vide du pétrole brut, suivies d'opérations de raffinage telles qu'extraction au solvant, désalphatage, déparaffinage au solvant, hydrotraitement, hydrocraquage, hydroisomérisation et hydrofinition.

Des mélanges d'huiles synthétiques et minérales peuvent également être employés.

Il n'existe généralement aucune limitation quant à l'emploi de bases lubrifiantes différentes pour réaliser les compositions lubrifiantes selon l'invention, si ce n'est qu'elles doivent avoir des propriétés, notamment de viscosité, indice de viscosité, teneur en soufre, résistance à l'oxydation, adaptées à leur utilisation.

Les huiles de bases des compositions lubrifiantes selon l'invention peuvent également être choisies parmi les huiles synthétiques, telles certains esters d'acides carboxyliques et d'alcools, et parmi les polyalphaoléfines. Les polyalphaoléfines utilisées comme huiles de base sont par exemple obtenues à partir de monomères comprenant de 4 à 32 atomes de carbone, par exemple à partir d'octène ou de décène, et dont la viscosité à 100 °C est comprise entre 1,5 et 15 mm².s⁻¹ selon la norme ASTM D445. Leur masse moléculaire moyenne est généralement comprise entre 250 et 3 000 selon la norme ASTM D5296.

Selon un mode de réalisation particulier, la composition lubrifiante selon l'invention comprend de 60 à 99,5% en poids d'huiles de base, de préférence de 70 à 99,5 % en poids d'huiles de base, par rapport au poids total de la composition.

De nombreux additifs additionnels peuvent être utilisés pour cette composition lubrifiante selon l'invention.

Les additifs additionnels préférés pour la composition lubrifiante selon l'invention sont choisis parmi les additifs détergents, les additifs anti-usure différents des additifs phospho-soufrés, les additifs modificateurs de frottement différents des modificateurs de frottement organiques polymériques définis ci-dessus, les additifs extrême pression, les dispersants, les améliorants du point d'écoulement, les agents anti-mousse, les épaississants et leurs mélanges.

De préférence, la composition lubrifiante comprend, par rapport au poids total de composition lubrifiante :
- au moins 50% en poids, de préférence au moins 60% en poids, de préférence encore au moins 70% en poids, d'une ou plusieurs huiles de base ;
- de 0,005 à 10% en poids, de préférence de 0,05 à 5% en poids, de préférence de 0,1 à 3% en poids, de préférence encore de 0,2 à 2% en poids, d'un ou plusieurs modificateurs de frottement organiques polymériques ;
- de 0,005 à 10% en poids, de préférence de 0,05 à 5% en poids, de préférence de 0,1 à 3% en poids, de préférence encore de 0,2 à 2% en poids, d'un ou plusieurs esters choisis parmi les triesters d'acide citrique,
- éventuellement de 0,005 à 30% en poids, de préférence de 0,1 à 25% en poids, de préférence encore de 1 à 20% en poids, d'un ou plusieurs additifs fonctionnels différents des modificateurs de frottement organiques polymériques et des triesters d'acide citrique, de préférence choisis parmi les additifs détergents, les additifs anti-usure différents des additifs phospho-soufrés, les additifs modificateurs de frottement, les additifs extrême pression, les dispersants, les améliorants du point d'écoulement, les agents anti-mousse, les épaississants et leurs mélanges.

Les phosphates d'amines sont des additifs anti-usure qui peuvent être employés dans la composition lubrifiante selon l'invention. Toutefois, le phosphore apporté par ces additifs peut agir comme poison des systèmes catalytiques des automobiles car ces additifs sont générateurs de cendres. On peut minimiser ces effets en substituant partiellement les phosphates d'amines par des additifs n'apportant pas de phosphore, tels que, par exemple, les polysulfures, notamment les oléfines soufrées.

De manière avantageuse, la composition lubrifiante selon l'invention peut comprendre de 0,01 à 6 % en masse, préférentiellement de 0,05 à 4 % en masse, plus préférentiellement de 0,1 à 2 % en masse par rapport à la masse totale de composition lubrifiante, d'additifs anti-usure et d'additifs extrême-pression.

De manière avantageuse, la composition lubrifiante selon l'invention peut comprendre au moins un additif modificateur de frottement additionnel différent des modificateurs de frottement organiques polymériques définis précédemment. L'additif modificateur de frottement additionnel peut être choisi parmi un composé apportant des éléments métalliques et un composé exempt de cendres. Parmi les composés apportant des éléments métalliques, on peut citer les complexes de métaux de transition tels que Sb, Sn, Fe, Cu, Zn, Mo dont les ligands peuvent être des composés hydrocarbonés comprenant des atomes d'oxygène, d'azote, de soufre ou de phosphore.

De manière avantageuse, la composition lubrifiante selon l'invention peut comprendre au moins un additif antioxydant.

L'additif antioxydant permet généralement de retarder la dégradation de la composition lubrifiante en service. Cette dégradation peut notamment se traduire par la formation de dépôts, par la présence de boues ou par une augmentation de la viscosité de la composition lubrifiante.

Les additifs antioxydants agissent notamment comme inhibiteurs radicalaires ou destructeurs d'hydropéroxydes. Parmi les additifs antioxydants couramment employés, on peut citer les additifs antioxydants de type phénolique, les additifs antioxydants de type aminé, les additifs antioxydants phosphosoufrés. Certains de ces additifs antioxydants, par exemple les additifs antioxydants phosphosoufrés, peuvent être générateurs de cendres. Les additifs antioxydants phénoliques peuvent être exempt de cendres ou bien être sous forme de sels métalliques neutres ou basiques. Les additifs antioxydants peuvent notamment être choisis parmi les phénols stériquement encombrés, les esters de phénol stériquement encombrés et les phénols stériquement encombrés comprenant un pont thioéther, les diphénylamines, les diphénylamines substituées par au moins un groupement alkyle en C₁-C₁₂, les N,N'-dialkyle-aryle-diamines et leurs mélanges.

De préférence selon l'invention, les phénols stériquement encombrés sont choisis parmi les composés comprenant un groupement phénol dont au moins un carbone vicinal du carbone portant la fonction alcool est substitué par au moins un groupement alkyle en C₁- C₁₀, de préférence un groupement alkyle en C₁-C₆, de préférence un groupement alkyle en C₄, de préférence par le groupement ter-butyle.

Les composés aminés sont une autre classe d'additifs antioxydants pouvant être utilisés, éventuellement en combinaison avec les additifs antioxydants phénoliques. Des exemples de composés aminés sont les amines aromatiques, par exemple les amines aromatiques de formule NR⁷R⁸R⁹ dans laquelle R⁷ représente un groupement aliphatique ou un groupement aromatique, éventuellement substitué, R⁸ représente un groupement aromatique, éventuellement substitué, R⁹ représente un atome d'hydrogène, un groupement alkyle, un groupement aryle ou un groupement de formule R¹⁰S(O)_{z}R¹¹ dans laquelle R¹⁰ représente un groupement alkylène ou un groupement alkenylène, R¹¹ représente un groupement alkyle, un groupement alcényle ou un groupement aryle et z représente 0, 1 ou 2.

Des alkyl phénols sulfurisés ou leurs sels de métaux alcalins et alcalino-terreux peuvent également être utilisés comme additifs antioxydants.

Une autre classe d'additifs antioxydants est celle des composés cuivrés, par exemples les thio- ou dithio-phosphates de cuivre, les sels de cuivre et d'acides carboxyliques, les dithiocarbamates, les sulphonates, les phénates, les acétylacétonates de cuivre. Les sels de cuivre I et II, les sels d'acide ou d'anhydride succiniques peuvent également être utilisés.

La composition lubrifiante selon l'invention peut contenir tous types d'additifs antioxydants connus de l'homme du métier.

De manière avantageuse, la composition lubrifiante comprend au moins un additif antioxydant exempt de cendres.

De manière également avantageuse, la composition lubrifiante selon l'invention comprend de 0,5 à 2 % en poids par rapport à la masse totale de la composition, d'au moins un additif antioxydant.

La composition lubrifiante selon l'invention peut également comprendre au moins un additif détergent.

Les additifs détergents permettent généralement de réduire la formation de dépôts à la surface des pièces métalliques par dissolution des produits secondaires d'oxydation et de combustion.

Les additifs détergents utilisables dans la composition lubrifiante selon l'invention sont généralement connus de l'homme de métier. Les additifs détergents peuvent être des composés anioniques comprenant une longue chaîne hydrocarbonée lipophile et une tête hydrophile. Le cation associé peut être un cation métallique d'un métal alcalin ou alcalino-terreux.

Les additifs détergents sont préférentiellement choisis parmi les sels de métaux alcalins ou de métaux alcalino-terreux d'acides carboxyliques, les sulfonates, les salicylates, les naphténates, ainsi que les sels de phénates. Les métaux alcalins et alcalino-terreux sont préférentiellement le calcium, le magnésium, le sodium ou le baryum.

Ces sels métalliques comprennent généralement le métal en quantité stoechiométrique ou bien en excès, donc en quantité supérieure à la quantité stoechiométrique. Il s'agit alors d'additifs détergents surbasés ; le métal en excès apportant le caractère surbasé à l'additif détergent est alors généralement sous la forme d'un sel métallique insoluble dans l'huile, par exemple un carbonate, un hydroxyde, un oxalate, un acétate, un glutamate, préférentiellement un carbonate.

De manière avantageuse, la composition lubrifiante selon l'invention peut comprendre de 2 à 4 % en poids d'additif détergent par rapport à la masse totale de la composition lubrifiante.

De manière également avantageuse, la composition lubrifiante selon l'invention peut également comprendre au moins un additif abaisseur de point d'écoulement.

En ralentissant la formation de cristaux de paraffine, les additifs abaisseurs de point d'écoulement améliorent généralement le comportement à froid de la composition lubrifiante selon l'invention.

Comme exemple d'additifs abaisseurs de point d'écoulement, on peut citer les polyméthacrylates d'alkyle, les polyacrylates, les polyarylamides, les polyalkylphénols, les polyalkylnaphtalènes, les polystyrènes alkylés.

De manière avantageuse, la composition lubrifiante selon l'invention peut également comprendre au moins un agent dispersant.

L'agent dispersant peut être choisi parmi les bases de Mannich, les succinimides et leurs dérivés.

De manière également avantageuse, la composition lubrifiante selon l'invention peut comprendre de 0,2 à 10 % en masse d'agent dispersant par rapport à la masse totale de la composition lubrifiante.

La composition lubrifiante de la présente invention peut également comprendre au moins un polymère supplémentaire pouvant améliorer l'indice de viscosité. Comme exemples de polymère supplémentaire améliorant l'indice de viscosité, on peut citer les esters polymères, les homopolymères ou les copolymères, hydrogénés ou non-hydrogénés, du styrène, du butadiène et de l'isoprène, les polyméthacrylates (PMA).

La présente invention concerne également l'utilisation de la composition lubrifiante telle que définie dans les revendications annexées pour la lubrification de pièces métalliques, en particulier pour la lubrification de moteur, notamment moteur à combustion interne, par exemple de moteur de véhicule.

De façon avantageuse, la composition lubrifiante selon l'invention permet de réduire les frottements, notamment entre deux pièces mécaniques, par exemple deux pièces d'un moteur, notamment moteur à combustion interne, par exemple de moteur de véhicule.

Ainsi, l'invention concerne l'utilisation de la composition lubrifiante selon l'invention pour réduire l'usure de pièces mécaniques, par exemple des pièces d'un moteur, notamment d'un moteur de véhicule.

La présente demande concerne également un procédé de lubrification de pièces mécaniques, notamment dans un moteur, tel qu'un moteur à combustion interne, comprenant au moins une étape de mise en contact d'au moins une pièce avec une composition lubrifiante selon l'invention.

La présente invention va maintenant être décrite à l'aide d'exemples non limitatifs.

### Exemple 1 : Compositions lubrifiantes

Les compositions du tableau 2 (CL : composition lubrifiante selon l'invention ; CC : composition comparative) ont été préparées en mélangeant à 60°C l'ester et/ou le modificateur de frottement polymérique dans une composition comprenant l'huile de base, l'améliorant d'indice de viscosité et le paquet d'additifs, pour obtenir les proportions indiquées dans le tableau 2. Les pourcentages indiqués sont rapportés à 100% en poids de composition lubrifiante incluant l'ester et/ou le modificateur de frottement polymérique.

### [Table 2]

**Tableau 2. Compositions lubrifiantes selon l'invention et comparatives**

| Composition lubrifiante | CL6 (% en poids) | CC2 (% en poids) |
|---|---|---|
| triéthylcitrate | 1 | 1 |
| Modificateur de frottement organique selon l'invention* | 0,5 | - |
| Paquet d'additif 1** | 14,2 | 13,8 |
| Améliorant d'indice de viscosité (copolymère oléfinique) | 6,0 | 6,1 |
| Huile de base de groupe III | 78,3 | 79,1 |

| | | |
|---|---|---|
| * Modificateur de frottement organique qui est un composé de formule (I) : R¹.[(AO)ₙ.-AO-R²]ₘ (I) dans laquelle R¹ est un résidu d'un groupe ayant au moins m atome d'hydrogène, m étant supérieur à 2 AO est un résidu d'oxyde d'alkylène n est compris entre 0 et 100 R² est un atome d'hydrogène ou un groupe C-(=O)-R³ avec R³ qui est un résidu choisi dans la liste constituée d'un résidu d'acide polyhydroxyalkyl carboxylique, un résidu d'acide polyhydroxyalkenyl carboxylique, d'un résidu d'acide hydroxyalkyl carboxylique, un résidu d'acide hydroxyalkenyl carboxylique, un résidu d'oligomère d'acide hydroxyalkyl carboxylique et un résidu d'oligomère d'acide hydroxyalkenyl carboxylique ; et dans laquelle en moyenne au moins deux groupes R² sont des acyles. ** comprenant des détergents, dispersants, antioxydants et anti-usure | | |

### Exemple 2 : Résultats des tests tribologiques

Les tests tribologiques ont été réalisés dans les conditions suivantes :

### [Table 3]

**Tableau 3. Conditions des tests tribologiques**

| | | |
|---|---|---|
| Glissement continu | Charge | 30N (0,96 Gpa) |
| | Température | 100 °C |
| | SRR | 50% |
| | Vitesse entraînement | 0,1 m/s |
| | Temps (min) | 5 |
| | | 15 |
| | | 30 |
| | | 60 |
| | | 120 |
| Stribeck | Charge | 30N (0,96 Gpa) |
| | Température | 100 °C |
| | SRR | 50% |
| | Vitesse entraînement | 3 à 0,007 m/s |

Le coefficient de friction des compositions lubrifiantes testées est déterminé à 100°C en utilisant un dispositif MTM (Machine de traction ou Mini Traction Machine) mettant en oeuvre une bille en acier trempé de 2 cm de diamètre sur un plan en acier trempé.

Le dispositif MTM peut être un dispositif de chez PCS Instruments. Ce dispositif permet de mettre en mouvement relatif une bille d'acier et un plan en acier afin de déterminer les coefficients de friction pour une composition lubrifiante donnée tout en faisant varier diverses propriétés comme la vitesse, la charge, et la température.

Le plan en acier trempé est de référence AISI 52100 avec une finition miroir (Ra inf. à 0,01 µm) et la bille est également de référence AISI 52100 réalisée en acier trempé.

La charge appliquée est de 30 N (0.96 Gpa) et la vitesse de rotation varie de 0,007 m/s à 3 m/s.

Approximativement 50 ml de composition lubrifiante testée a été introduite dans le dispositif. La bille est engagée face contre plan, ladite bille et ledit plan étant actionnés indépendamment de sorte à créer un contact mixte roulement/glissement.

Le coefficient de friction est mesuré et enregistré par l'intermédiaire d'un capteur de force.

Le test est mis en oeuvre pour une durée de 121 minutes (alternant les périodes dites de glissement continu et « stribeck »). La vitesse est initialement maintenue constante à 0,1 m/s et à chaque intervalle défini dans le tableau, la vitesse passe de 3 à 0,007 m/s durant une minute avant de revenir à une vitesse de 0,1 mis à la fin de ladite période définie.

On mesure ainsi le coefficient de friction en fonction de la vitesse définie.

Le tableau 4 donne les résultats pour les compositions du tableau 2, exprimés en termes de coefficient de friction en fonction de la vitesse de glissement.

**[Table 4]**

| | Vitesse de 0,01 m/s | Vitesse de 0,1 mis |
|---|---|---|
| Coefficient de friction CC2 | 0,133 | 0,112 |
| Coefficient de friction CL6 | 0,033 | 0,025 |

Les résultats démontrent ainsi que :
- l'ester n'a pas d'effet notable sur le coefficient de frottement lorsqu'il est utilisé seul, sans modificateur de frottement polymérique.
- il existe une synergie entre l'ester défini dans la présente invention et les modificateurs de frottement polymérique au sein de la composition lubrifiante pour diminuer significativement le coefficient de frottement et par conséquent pour limiter les frottements entre les pièces mécaniques.

## Revendications

1. Composition lubrifiante comprenant, par rapport au poids total de la composition lubrifiante :
- au moins une huile de base ;
- de 0,005 à 10% en poids d'au moins un modificateur de frottement organique polymérique; et
- de 0,005 à 10% en poids d'au moins un triester d'acide citrique et d'un monoalcool présentant de 1 à 10 atomes de carbone,
ledit modificateur de frottement organique polymérique étant un composé de formule (I) :
R¹.[(AO)ₙ.-AO-R²]ₘ (I)
dans laquelle R¹ est un résidu d'un composé ayant au moins m atomes d'hydrogène, obtenu après élimination de m atomes d'hydrogène, m étant supérieur à 2, R¹ étant le résidu d'un monosaccharide choisi parmi le glucose, le fructose et le sorbitol ;
AO est un résidu d'oxyde d'alkylène ;
n est compris entre 0 et 100 ;
R² est un atome d'hydrogène ou un groupe acyle -C(=O)R³ avec R³ qui est un résidu choisi dans la liste constituée d'un résidu d'acide polyhydroxyalkyl carboxylique, un résidu d'acide polyhydroxyalkenyl carboxylique, d'un résidu d'acide hydroxyalkyl carboxylique, un résidu d'acide hydroxyalkenyl carboxylique, un résidu d'oligomère d'acide hydroxyalkyl carboxylique et un résidu d'oligomère d'acide hydroxyalkenyl carboxylique ; et
dans laquelle en moyenne au moins deux groupes R² sont des acyles.

2. Composition selon la revendication 1, dans laquelle le modificateur de frottement organique polymérique présente une masse moléculaire moyenne en poids allant de 3 000 à 8 000 Daltons.

3. Composition selon l'une quelconque des revendications 1 ou 2, dans laquelle l'ester est choisi parmi le le triéthylcitrate, le tributylcitrate et leur mélange.

4. Composition selon l'une quelconque des revendications 1 à 6, comprenant, par rapport au poids total de composition lubrifiante :
- au moins 50% en poids d'une ou plusieurs huiles de base ;
- de 0,005 à 10% en poids d'un ou plusieurs modificateurs de frottement organiques polymériques ;
- de 0,005 à 10% en poids d'un ou plusieurs triesters d'acide citrique;
- éventuellement de 0,005 à 30% en poids d'un ou plusieurs additifs fonctionnels différents des modificateurs de frottement organiques polymériques et des triesters d'acide citrique.

5. Utilisation de la composition selon l'une quelconque des revendications 1 à 4 pour réduire les frottements entre deux pièces mécaniques.

6. Utilisation selon la revendication 5 pour réduire l'usure des pièces.

7. Procédé de lubrification de pièces mécaniques comprenant au moins une étape de mise en contact d'au moins une pièce avec une composition lubrifiante selon l'une quelconque des revendications 1 à 4.

## Patentansprüche

1. Schmiermittelzusammensetzung, umfassend, bezogen auf das Gesamtgewicht der Schmiermittelzusammensetzung:
- mindestens ein Basisöl;
- 0,005 bis 10 Gew.-% mindestens eines polymeren organischen Reibungsmodifizierers; und
- 0,005 bis 10 Gew.-% mindestens eines Zitronensäuretriesters und eines Monoalkohols mit 1 bis 10 Kohlenstoffatomen,
wobei der polymere organische Reibungsmodifizierer eine Verbindung der Formel (I) ist:
R¹.[(AO)ₙ.-AO-R²]ₘ (I)
wobei R¹ ein Rest einer Verbindung mit mindestens m Wasserstoffatomen ist, erhalten nach der Entfernung von m Wasserstoffatomen, wobei m größer als 2 ist, wobei R¹ der Rest eines Monosaccharids ist, ausgewählt aus Glucose, Fructose und Sorbitol;
AO ein Alkylenoxidrest ist;
n zwischen 0 und 100 liegt;
R² ein Wasserstoffatom oder eine Acylgruppe -C(=O)R³ ist, wobei R³ ein Rest ist, der aus der Liste ausgewählt ist, die aus einem Polyhydroxyalkylcarbonsäurerest, einem Polyhydroxyalkenylcarbonsäurerest, einem Hydroxyalkylcarbonsäurerest, einem Hydroxyalkenylcarbonsäurerest, einem Oligomerrest einer Hydroxyalkylcarbonsäure und einem Oligomerrest einer Hydroxyalkenylcarbonsäure besteht; und
wobei im Durchschnitt mindestens zwei R²-Gruppen Acyle sind.

2. Zusammensetzung nach Anspruch 1, wobei der polymere organische Reibungsmodifizierer ein gewichtsmittleres Molekulargewicht von 3.000 bis 8.000 Dalton aufweist.

3. Zusammensetzung nach einem der Ansprüche 1 oder 2, wobei der Ester aus Triethylcitrat, Tributylcitrat und deren Mischung ausgewählt ist.

4. Zusammensetzung nach einem der Ansprüche 1 bis 6, umfassend, bezogen auf das Gesamtgewicht der Schmiermittelzusammensetzung:
- mindestens 50 Gew.-% eines oder mehrerer Basisöle;
- 0,005 bis 10 Gew.-% eines oder mehrerer polymerer organischer Reibungsmodifizieren;
- 0,005 bis 10 Gew.-% eines oder mehrerer Zitronensäuretriester;
- gegebenenfalls 0,005 bis 30 Gew.-% eines oder mehrerer funktioneller Additive, die sich von polymeren organischen Reibungsmodifizierern und Zitronensäuretriestern unterscheiden.

5. Verwendung der Zusammensetzung nach einem der Ansprüche 1 bis 4 zur Verringerung der Reibungen zwischen zwei mechanischen Teilen.

6. Verwendung nach Anspruch 5 zur Verringerung des Verschleißes von Teilen.

7. Verfahren zum Schmieren von mechanischen Teilen, das mindestens einen Schritt, bei dem mindestens ein Teil mit einer Schmiermittelzusammensetzung nach einem der Ansprüche 1 bis 4 in Kontakt gebracht wird, umfasst.

## Claims

1. A lubricant composition comprising, based on the total weight of lubricant composition:
- at least one base oil;
- 0.005 to 10% by weight of at least one polymeric organic friction modifier; and
- 0.005 to 10% by weight of at least one triester of citric acid and of a monohydric alcohol having 1 to 10 carbon atoms,
said polymeric organic friction modifier being a compound of formula (I):
R¹.[(AO)ₙ.-AO-R ²]ₘ (I)
wherein R¹ is a residue of a compound having at least m hydrogen atoms, obtained after removal of m hydrogen atoms, m being greater than 2, R¹ being the residue of a monosaccharide selected from glucose, fructose and sorbitol;
AO is an alkylene oxide residue;
n is between 0 and 100;
R² is a hydrogen atom or an acyl -C(=O)-R³ group with R³ being a residue selected from the list consisting of a polyhydroxyalkyl carboxylic acid residue, a polyhydroxyalkenyl carboxylic acid residue, a hydroxyalkyl carboxylic acid residue, a hydroxyalkenyl carboxylic acid residue, a hydroxyalkyl carboxylic acid oligomer residue and a hydroxyalkenyl carboxylic acid oligomer residue; and
in which on average at least two R² groups are acyls.

2. The composition according to claim 1, wherein the polymeric organic friction modifier has a weight average molecular weight of from 3,000 to 8,000 Daltons.

3. The composition according to any one of claims 1 or 2, wherein the ester is selected from triethylcitrate, tributylcitrate and mixtures thereof.

4. The composition according to any one of claims 1 to 6, comprising, based on the total weight of lubricant composition:
- at least 50% by weight of one or more base oils;
- from 0.005 to 10% by weight of one or more polymeric organic friction modifiers;
- from 0.005 to 10% by weight one or more triesters of citric acid;
- optionally from 0.005 to 30% by weight of one or more functional additives other than polymeric organic friction modifiers and triesters of citric acid.

5. Use of the composition according to any one of claims 1 to 4 for reducing friction between two mechanical parts.

6. The use according to claim 5 for reducing the wear of parts.

7. A method for lubricating mechanical parts comprising at least one step of bringing a part into contact with the lubricating composition according to any one of claims 1 to 4.
